# FASCICULE DE BREVET EUROPEEN

(11) **EP 1 492 896 B1**
(45) Date de publication et mention de la délivrance du brevet: **26.11.2008**
(21) Numéro de dépôt: 03740569.3
(22) Date de dépôt: 04.04.2003
(51) Int. Cl.: C22C 21/10

(54) **PRODUITS CORROYES EN ALLIAGES AL-ZN-MG-CU A TRES HAUTES CARACTERISTIQUES MECANIQUES, ET ELEMENTS DE STRUCTURE D AERONEF**
KNETPRODUKTE AUS EINER MIT HOHEN MECHANISCHEN EIGENSCHAFTEN AL-ZN-MG-CU-LEGIERUNG UND STRUKTURBAUTEILE FÜR EIN LUFTFAHRZEUG
AL-ZN-MG-CU ALLOYS WELDED PRODUCTS WITH HIGH MECHANICAL PROPERTIES, AND AIRCRAFT STRUCTURAL ELEMENTS

(30) Priorité: 05.04.2002 FR 0204250
(43) Date de publication de la demande: 05.01.2005
(73) Titulaire: Alcan Rhenalu, 92400 Courbevoie (FR)
(72) Inventeur: EBERL, Frank, F-38000 Grenoble (FR); SIGLI, Christophe, F-38000 Grenoble (FR); WARNER,Timothy, 38340 Voreppe (FR); VAN DER VEEN, Sjoerd, F-63000 Clermont Ferrand (FR)
(74) Mandataire: Fénot, Dominique
(86) Numéro de dépôt international: PCT/FR2003/001063
(87) Numéro de publication internationale: WO 2003/085146

(56) Documents cités:
- EP-A- 0 081 441
- US-A- 4 063 936
- US-A- 4 345 951
- US-A- 4 863 528
- US-A- 4 995 920
- US-A- 5 560 789
- PATENT ABSTRACTS OF JAPAN vol. 011, no. 114 (M-579), 10 avril 1987 (1987-04-10) -& JP 61 259828 A (SHOWA ALUM CORP), 18 novembre 1986 (1986-11-18)

## Description

### Domaine technique de l'invention

La présente invention concerne les produits corroyés en alliages de type Al-Zn-Mg-Cu à très hautes caractéristiques mécaniques, avec une teneur en Zn supérieure à 8,3 %, ainsi que des éléments de structure d'aéronef incorporant de tels produits.

### Etat de la technique

Les alliages de type Al-Zn-Mg-Cu (appartenant à la famille des alliages 7xxx) sont utilisés couramment en construction aéronautique, et notamment dans la construction des ailes d'avions civils. Pour les extrados des ailes on utilise par exemple une peau en tôles fortes en alliages 7150, 7055, 7449, et éventuellement des raidisseurs en profilés en alliages 7150, 7055, 7349 ou 7449. Les alliages 7150, 7050 et 7349 sont aussi utilisés pour la fabrication de raidisseurs de fuselage.

Certains de ces alliages sont connus depuis des décennies, comme par exemple les alliages 7075 et 7175 (teneur en zinc entre 5,1 et 6,1 % en poids), 7050 (teneur en zinc entre 5,7 et 6,7 %), 7150 (teneur en zinc entre 5,9 et 6,9 %) et 7049 (teneur en zinc entre 7,2 et 8,2 %). Ils présentent une haute limite d'élasticité, ainsi qu'une bonne ténacité et une bonne résistance à la corrosion sous contrainte et à la corrosion exfoliante. Plus récemment, il est apparu que pour certaines applications, l'utilisation d'un alliage à plus haute teneur en zinc peut présenter des avantages car cela permet d'augmenter encore la limite d'élasticité. Les alliages 7349 et 7449 contiennent entre 7,5 et 8,7 % de zinc. Des alliages de corroyage plus riches en zinc ont été décrits dans la littérature, mais ne semblent pas être utilisés en construction aéronautique.

L'article « Microstructure and properties of a new super-high-strength Al-Zn-Mg-Cu alloy C912 » par Y.L Wu et al., paru dans la revue Materials & Design, Vol 18, p. 211-215 (1998) présente un alliage Zn 8,7 %, Mg 2,6 %, Cu 2,5 %, Si et Fe < 0,05 % (chaque) envisagé pour la fabrication d'éléments de structure pour voilure et fuselage.

Le brevet US 5,560,789 (Pechiney Recherche) divulgue un alliage de composition Zn 10,7 %, Mg 2,84 %, Cu 0,92 % qui est transformé par filage. Les éléments d'addition de cet alliage très chargé en zinc, magnésium et cuivre sont difficiles à mettre en solution car la température de mise en solution du produit est limitée par la température de fusion des phases ayant le point de fusion le plus bas : ce produit a une résistance mécanique élevée, mais un allongement à rupture très faible, dû à la présence de précipités grossiers ; ledit produit est peu formable.

Le brevet US 5,221,377 (Aluminum Company of America) divulgue plusieurs alliages de type Al-Zn-Mg-Cu avec une teneur en zinc jusqu'à 11,4 % et assez chargés en cuivre. Ils sont difficiles à couler, et les éléments d'addition sont difficiles à mettre en solution, ce qui favorise la présence, non souhaitable, de précipités grossiers.

Le brevet US 4,063,936 divulgue un alliage d'aluminium comprenant en pourcentage pondéral: 5-15% Zn, 0,3-1,5% Mg, 0,1-1,0% Zr, 0,1-1,0% d'un élément du groupe consistant en Cu et Ag, le reste étant Al et des impuretés inévitables.

Par ailleurs, il a été proposé d'utiliser des alliages Al-Zn-Mg-Cu à haute teneur en zinc pour la fabrication de corps creux destinés à résister à des pressions élevées, comme par exemple des bouteilles de gaz comprimés. La demande de brevet européen EP 020 282 A1 (Société Métallurgique de Gerzat) divulgue des alliages avec une teneur en zinc comprise entre 7,6 % et 9,5 %. La demande de brevet européen EP 081 441 A1 (Société Métallurgique de Gerzat) divulgue un procédé d'obtention de telles bouteilles. La demande de brevet européenne EP 257 167 A1 (Société Métallurgique de Gerzat) constate qu'aucun des alliages de type Al-Zn-Mg-Cu connus ne permet de satisfaire de manière sure et reproductible les exigences techniques sévères imposées par cette application spécifique ; elle propose de s'orienter vers une teneur en zinc moins élevée, à savoir comprise entre 6,25 % et 8,0 %.
L'enseignement de ces brevets est spécifique à la problématique des bouteilles de gaz comprimés, notamment en ce qui concerne la maximisation de la pression d'éclatement de ces bouteilles, et ne peut être transféré à d'autres produits corroyés.

D'une façon générale, dans les alliages de type Al-Zn-Mg-Cu, une forte teneur en zinc, mais aussi en Mg et Cu est nécessaire pour obtenir de bonnes caractéristiques mécaniques statiques (limite d'élasticité, limite de rupture), à condition de pouvoir mettre en solution ces éléments. Mais il est également bien connu (voir par exemple US 5,221,377) que lorsque l'on augmente la teneur en zinc dans un alliage de la famille 7xxx au-delà d'environ 7 à 8 %, on rencontre des problèmes liés à une résistance à la corrosion exfoliante et à la corrosion sous contrainte insuffisantes. D'une façon plus générale, on sait que les alliages Al-Zn-Mg-Cu les plus chargés sont susceptibles de poser des problèmes en corrosion. Ces problèmes sont en général résolus à l'aide de traitements thermiques ou thermomécaniques particuliers, notamment en poussant le traitement de revenu au-delà du pic, par exemple lors d'un traitement de type T7. Mais ces traitements peuvent alors entraîner une baisse des caractéristiques mécaniques statiques. Autrement dit, pour un niveau minimal de résistance à la corrosion visé, l'optimisation d'un alliage de type Al-Zn-Mg-Cu doit rechercher un compromis entre les caractéristiques mécaniques statiques (limite d'élasticité R_{p0,2}, limite de rupture Rₘ, allongement à rupture A) et les caractéristiques de tolérance au dommage (ténacité, vitesse de propagation de fissures etc.). Selon le niveau minimal de résistance à la corrosion visé, on utilise un état proche du pic revenu (états T6), qui en général offre un compromis ténacité - R_{p0,2} privilégiant les caractéristiques mécaniques statiques, ou on pousse le revenu au delà du pic (états T7), en recherchant un compromis privilégiant la ténacité.

Quelle que soit l'approche retenue, l'élaboration et l'utilisation de tels produits pose deux problèmes : d'une part, ces alliages fortement chargés en zinc et magnésium sont difficiles à couler et à transformer, notamment par filage, laminage ou forgeage. A titre d'exemple, l'effort maximal que peut fournir une presse de filage peut être un facteur limitant. En particulier, parmi les alliages de la famille 7xxx, les alliages 7349 et 7449 nécessitent des efforts de filage très importants. D'autre part, il existe des applications dans lesquelles l'aptitude desdits produits filées et laminés à la mise en forme est un facteur important. Cela est le cas notamment des raidisseurs de fuselage.

Par conséquent, il est à craindre que la recherche d'un alliage à résistance mécanique encore plus élevée que celles les alliages 7349 et 7449 aboutisse à un alliage difficile à couler et à transformer, et difficile à mettre en forme.

### Problème posé

Le problème auquel essaye de répondre la présente invention est de proposer de nouveaux produits corroyés en alliage de type Al-Zn-Mg-Cu à forte teneur en zinc, supérieure à 8,3 %, et notamment des produits filés, qui se caractérisent par une très haute limite de rupture, une très haute limite d'élasticité, une résistance suffisante à la corrosion, une bonne aptitude à la mise en forme, et qui peuvent être fabriqués industriellement dans des conditions de fiabilité compatibles avec les hautes exigences de l'industrie aéronautique.

### Objets de l'invention

La demanderesse a trouvé que le problème peut être résolu en ajustant la concentration des éléments d'addition Zn, Cu et Mg et de certaines impuretés (notamment Fe et Si) d'une façon fine, et en ajoutant éventuellement d'autres éléments.

Un premier objet de la présente invention est constitué par un produit laminé, filé ou forgé en alliage Al-Zn-Mg-Cu, caractérisé en ce qu'il contient (en pourcent massique) :
a) Zn 8,3 - 14,0 Cu >0,6 - 2,0
Mg 0,5 - 4,5 et préférentiellement 0,5 - 3,6

| | |
|---|---|
| Zr 0,03 - 0,15 | Fe + Si < 0,25 |

b) au moins un élément sélectionné dans le groupe composé de Sc, Hf, La, Ti, Ce, Nd, Eu, Gd, Tb, Dy, Ho, Er, Y, Yb, la teneur de chacun desdits éléments, s'il est sélectionné, étant comprise entre 0,02 et 0,7 %,
c) le reste aluminium et impuretés inévitables,
et en qu'il satisfait aux conditions
d) Mg / Cu > 2,4 et
e) (7,9 - 0,4 Zn) > (Cu + Mg) > (6,4 - 0,4 Zn).

Un deuxième objet de la présente invention est constitué par un produit laminé, filé ou forgé en alliage Al-Zn-Mg-Cu, caractérisé en ce qu'il contient (en pourcent massique) :
a) Zn 9,5 - 14,0 Cu > 0,6 - 2,0
   Mg 0,5 - 4,5 et préférentiellement 0,5 - 3,6
   Fe + Si < 0,25
b) au moins un élément sélectionné dans le groupe composé de Zr, Sc, Hf, La, Ti, Ce, Nd, Eu, Gd, Tb, Dy, Ho, Er, Y, Yb, Cr, Mn, la teneur de chacun desdits éléments, s'il est sélectionné, étant comprise entre 0,02 et 0,7 % ,
c) le reste aluminium et impuretés inévitables,
   et en ce qu'il satisfait les conditions
d) Mg / Cu > 2,4 et
e) (7,9 - 0,4 Zn) > (Cu + Mg) > (6,4 - 0,4 Zn).

Un troisième objet de la présente invention est un élément de structure d'aéronef qui incorpore au moins un des dits produits, et notamment un élément de structure utilisé dans la construction du fuselage d'avions civils, tel qu'un raidisseur de fuselage.

### Description des figures

La figure 1 montre la section du profilé T1.
La figure 2 montre la section du profilé T2.
La figure 3 montre la section du profilé T3.
La figure 4 montre la section du profilé T4.
La figure 5 montre la section du profilé T5.

Dans les figures 1, 2, 3, 4 et 5, les cotes indiquées sont approximatives et exprimées en millimètres.
Dans les figures 1, 2, 3 et 4 la lettre a désigne la "semelle" du profilé, et la lettre b le " talon".
La figure 6 montre schématiquement la zone d'un raidisseur de fuselage qui a subie une mise en forme par soyage. Les repères sont les suivants :
- a: Profondeur de soyage
- b: Largeur de soyage
- c: Semelle supérieure : apparition des déformations planes importantes
- d: Semelle inférieure : apparition des déformations planes importantes

La figure 7 montre schématiquement l'endroit sur le profilé T1 où est prélevé l'échantillon pour l'essai de pliage 3 points.
La figure 8 montre schématiquement la définition de l'angle de pliage.
La figure 9 montre schématiquement les paramètres géométriques importants pour l'essai de flexion trois points.
La figure 10 montre schématiquement une fissure d'une longueur de deux raidisseurs avec le raidisseur central cassé.
La figure 11 montre schématiquement l'essai de flambement. La figure (b) correspond à une rotation A-A de 90°.
La figure 12 compare les contraintes de flambement pour différents types de raidisseurs en forme de Z selon l'invention (barres grises) et selon l'art antérieur (barres blanches), pour la même géométrie.

### Description détaillée de l'invention

Sauf mention contraire, toutes les indications relatives à la composition chimique des alliages sont exprimées en pourcent massique. Par conséquent, dans une expression mathématique, « 0,4 Zn » signifie : 0,4 fois la teneur en zinc, exprimée en pourcent massique ; cela s'applique mutatis mutandis aux autres éléments chimiques. La désignation des alliages suit les règles the The Aluminum Association. Les états métallurgiques sont définis dans la norme européenne EN 515. Sauf mention contraire, les caractéristiques mécaniques statiques, c'est-à-dire la résistance à la rupture Rₘ, la limite élastique R_{p0,2}, et l'allongement à la rupture A, sont déterminées par un essai de traction selon la norme EN 10002-1. Le terme « produit filé » inclut les produits dits « étirés », c'est-à-dire des produits qui sont élaborés par filage suivi d'un étirage.

La demanderesse, au cours d'un certain nombre d'études préparatoires, est arrivée à la conclusion qu'un nouveau matériau présentant un compromis entre résistance mécanique et formabilité significativement meilleur devrait en tout état de cause présenter une teneur en zinc suffisante, typiquement supérieure à environ 8,3 %, et préférentiellement supérieur à 9,0 %. Cette condition n'est toutefois pas suffisante.

Dans le cadre de la présente invention, la demanderesse a trouvé un domaine de composition très particulier qui permet l'élaboration de produits corroyés, et notamment de produits filés, qui ont à la fois des caractéristiques mécaniques statiques très élevées, une résistance à la corrosion acceptable, et une bonne aptitude à la mise en forme. La demanderesse a ainsi pu développer des produits filés qui peuvent être utilisés de façon très avantageuse comme raidisseurs du fuselage d'avions civils. Dans cette application, la tolérance aux dommages n'est pas un facteur limitant, et on peut donc se permettre d'optimiser la limite d'élasticité et la limite de rupture au détriment de la tolérance aux dommages, tout en veillant à ne pas dégrader la résistance à la corrosion. En revanche, le fait de pousser au maximum la limite d'élasticité et la limite de rupture, permettant d'alléger la structure de l'avion, entraîne habituellement une dégradation de l'aptitude à la mise en forme. Or, les raidisseurs de fuselage sont soumis à des opérations complexes et très particulières de mise en forme. Pour développer un alliage plus résistant pour raidisseurs de fuselage, il convient donc de veiller à ce que l'aptitude à la mise en forme ne se dégrade pas par rapport aux alliages connus, ou, de façon préférentielle, soit meilleure que celle des alliages connus.

Selon l'invention, le problème est résolu moyennant un ajustement fin des teneurs des éléments d'alliages et de certaines impuretés, et en ajoutant une concentration contrôlée de certains autres éléments à la composition de l'alliage.

La présente invention s'applique aux alliages Al-Zn-Mg-Cu contenant :

| | | |
|---|---|---|
| Zn 8,3 - 14,0 | Cu > 0,6 - 2,0 | Mg 0,5 - 4,5 |

ainsi que certains autres éléments spécifiés ci-dessous, et le reste étant l'aluminium avec ses impuretés inévitables.

Les alliages selon l'invention doivent contenir au moins 0,5 % de magnésium, car il n'est pas possible d'obtenir des caractéristiques mécaniques statiques satisfaisantes avec une teneur moins élevée en magnésium. Selon les constatations de la demanderesse, avec une teneur en zinc inférieure à 8,3 %, on n'obtient pas de résultat qui soit meilleur que ceux obtenus avec les alliages connus. De façon préférée, la teneur en zinc est supérieure à 9,0 %, et encore plus préférentiellement supérieure à 9,5 %. Toutefois, il est nécessaire de respecter certaines relations entre certains éléments, comme exposé par la suite. Dans un autre mode de réalisation avantageux, la teneur en zinc est comprise entre 9,0 et 11,0 %. En tout état de cause, on ne souhaite pas dépasser une teneur en zinc d'environ 14 %, car au-delà de cette valeur, quelle que soit la teneur en magnésium et cuivre, les résultats ne sont pas satisfaisants.

L'ajout d'au moins 0,6 % de cuivre améliore la résistance à la corrosion. Mais pour assurer une mise en solution satisfaisante, la teneur en Cu ne devrait pas dépasser environ 2 %, et la teneur en Mg ne devrait pas dépasser environ 4,5 % ; une teneur maximale de 3,6 % est préférée pour le magnésium. Dans un mode de réalisation avantageux, la teneur en cuivre est comprise entre 0,6 % et 1,2 tandis que la teneur en magnésium est comprise entre 2,5 % et 3,4 %. Dans une autre mode de réalisation avantageux, la teneur en cuivre est comprise entre 0,8 % et 1,5 tandis que la teneur en magnésium est comprise entre 2,2 % et 3,0 %. Comme il sera expliqué ci-dessous, le rapport entre les teneurs en magnésium et cuivre doit respecter certains critères.

La demanderesse a trouvé que pour résoudre le problème posé, il faut tenir compte, dans un alliage de type AI-Zn-Mg-Cu, de plusieurs caractéristiques techniques additionnelles.

Tout d'abord, l'alliage doit être suffisamment chargé en éléments d'addition susceptibles de précipiter au cours d'une maturation ou d'un traitement de revenu, pour pouvoir présenter des caractéristiques mécaniques statiques intéressantes. Pour cela, selon les constatations de la demanderesse, en plus des limites minimales et maximales pour les teneurs en zinc, magnésium et cuivre indiquées ci-dessus, la teneur en ces éléments d'addition doit remplir la condition Mg + Cu > 6,4 - 0,4 Zn.

Pour renforcer cet effet, il faut ajouter une teneur suffisante en éléments dits anti-recristallisants. Plus précisément, pour des alliages avec plus de 9,5 % de zinc, on doit ajouter au moins un élément sélectionnés dans le groupe comprenant les éléments Zr, Sc, Hf, La, Ti, Y, Ce, Nd, Eu, Gd, Tb, Dy, Ho, Er, Yb, Cr, Mn avec, pour chaque élément présent, une concentration comprise entre 0,02 et 0,7 %. Il est préférable que la concentration de l'ensemble des éléments dudit groupe ne dépasse pas 1,5 %.

Ces éléments anti-recristallisants, sous forme de fin précipités formés lors de traitements thermiques ou thermomécaniques, bloquent la recristallisation. Toutefois, la demanderesse a trouvé qu'il faudra éviter une précipitation trop abondante lors de la trempe du produit corroyé, et surtout lorsque l'alliage est fortement chargé en zinc (Zn > 9,5 %). Un compromis doit donc être trouvé quant à la teneur en éléments anti-recristallisants.

Selon l'invention, pour des alliages avec une teneur en zinc comprise entre 8,3 % et 9,5 %, il faut ajouter du zirconium avec une teneur comprise entre 0,03 % et 0,15 %, et en plus au moins un élément sélectionné dans le groupe comprenant les éléments Sc, Hf, La, Ti, Y, Ce, Nd, Eu, Gd, Tb, Dy, Ho, Er, Yb, avec, pour chaque élément présent, une concentration comprise entre 0,02 et 0,7 %. Dans un mode de réalisation avantageux, on choisit du titane, seul ou associé à un ou plusieurs autres éléments dudit groupe.
La demanderesse a constaté que pour lesdits éléments anti-recristallisants, il est avantageux, quelle que soit la teneur en zinc, de ne pas dépasser les teneur maximales suivantes : Cr 0,40 ; Mn 0,60 ; Sc 0,50 ; Zr 0,15 ; Hf 0,60 ; Ti 0,15 ; Ce 0,35 et préférentiellement 0,30 ; Nd 0, 35 et préférentiellement 0,30 ; Eu 0,35 et préférentiellement 0,30 ; Gd 0,35 ; Tb 0,35 ; Ho 0,40 ; Dy 0,40 ; Er 0,40 ; Yb 0,40 ; Y 0,20 ; La 0,35 et préférentiellement 0,30. Avantageusement, le total de ces éléments ne dépasse pas 1,5 %.

La demanderesse a constaté que pour améliorer la limite de rupture et la limite d'élasticité, il est préférable de respecter un rapport Mg / Cu > 2,4 , et préférentiellement au moins 2,8, encore plus préférentiellement 3,5 ou même 4,0.

Une autre caractéristique technique est liée au besoin de pouvoir produire industriellement des produits corroyés dans des conditions de fiabilité compatibles avec les hautes exigences de l'industrie aéronautique, ainsi que dans des conditions économiques satisfaisantes. Il faut donc choisir une composition chimique qui minimise la survenance de criques ou fentes lors de la solidification des plaques ou billettes, lesdites criques ou fentes étant des défauts rédhibitoires conduisant à la mise au rebut desdites plaques ou billettes. La demanderesse a constaté au cours de nombreux essais que cette survenance de criques ou fentes était beaucoup plus probable lorsque les alliages 7000 terminaient leur solidification en dessous de 470°C. Pour réduire significativement la probabilité de survenance de criques ou fentes à la coulée jusqu'à un niveau industriellement acceptable, il vaut mieux choisir une composition chimique telle que $Mg > 1.95 + 0 , 5 \left(Cu-2,3\right) + 0 , 16 ⁢ \left(Zn-6\right) + 1 , 9 ⁢ \left(Si-0,04\right) .$

Ce critère est appelé dans le cadre de la présente invention le « critère de coulabilité ». Les alliages élaborés selon cette variante de l'invention terminent leur solidification à une température comprise entre 473 °C et 478 °C, et permettent d'atteindre une fiabilité industrielle des procédés d'élaboration du métal (c'est-à-dire une constance de la qualité des plaques ou billettes coulées) compatible avec les hautes exigences de l'industrie aéronautique.

Une autre caractéristique technique de l'invention est liée au besoin de minimiser autant que faire se peut la quantité de précipités insolubles (qui sont typiquement des phases ternaires ou quaternaires Al-Zn-Mg-Cu de type S, M ou T) après les traitements d'homogénéisation et de mise en solution, car cela diminue la ténacité, l'allongement à rupture et surtout l'aptitude à la mise en forme ; pour cela, on choisit une teneur en Mg, Cu et Zn telle que Mg + Cu < 7,9 - 0,4 Zn. Selon les constatations de la demanderesse, il n'y a pas d'inconvénient à se positionner très proche de cette limite représentée par la relation Mg + Cu < 7,9 - 4,4 Zn, mais son dépassement conduit à une dégradation rapide de l'aptitude à la mise en forme profonde par soyage, qui est un des avantages des produits selon l'invention.

Et finalement, l'incorporation d'une faible quantité, comprise entre 0,02 et 0,15 % par élément, d'un ou plusieurs éléments choisis dans le groupe composé de Sn, Cd, Ag, Ge, In permet d'améliorer la réponse de l'alliage au traitement de revenu, et a des effets bénéfiques sur la résistance mécanique et sur la résistance à la corrosion du produit. Une teneur comprise entre 0,05 et 0,10 % est préférée. Parmi ces éléments, l'argent est l'élément préféré. Dans le cas d'un profilé, l'ajout d'un ou plusieurs éléments anti-recristallisants, tels que le scandium, est particulièrement avantageux ; un tel effet est aussi observé dans le cas de tôles fortes. Les profilés bénéficient en plus d'une augmentation de leur résistance mécanique, qui est d'autant plus grande que la largeur ou l'épaisseur du profilé est faible ; cet effet dit « effet de presse » est bien connu de l'homme du métier. La demanderesse a constaté que lorsque l'élément anti-recristallisant ajouté est le scandium, une teneur comprise entre 0,02 et 0,50 % est avantageuse.

Les produits selon l'invention sont notamment des produits filés. Ils peuvent être utilisés avantageusement pour la fabrication d'éléments de structure en construction aéronautique. Une application préférée des produits selon l'invention est l'application comme élément de structure dans le fuselage d'un avion civil. Ces éléments, notamment les raidisseurs, sont en premier lieu dimensionnés en résistance mécanique. Pour cette utilisation, la tolérance aux dommages n'est habituellement pas une propriété qui entre dans le dimensionnement, dans la mesure où celle-ci est d'un niveau raisonnable : on peut, en cas de besoin et jusqu'à un certain point, optimiser la résistance mécanique au détriment la tolérance aux dommages, et sans craindre de diminuer l'utilité du produit. La résistance à la corrosion doit toujours rester à un niveau acceptable. L'augmentation de la résistance mécanique desdits raidisseurs de fuselage permet, au choix du constructeur, d'en diminuer le poids, ou de disposer, à poids égal, d'une structure de fuselage plus rigide. Cela peut permettre, en augmentant l'espacement entre deux raidisseurs voisins (dans la limite de la résistance au plissement des tôles de fuselage), de diminuer le nombre de raidisseurs, ce qui conduit à une diminution du nombre de fixations ou points d'assemblage entre raidisseur et peau de voilure. Cela peut s'avérer très avantageux, car les fixations ou points d'assemblage, telles que les rivets ou boulons, entrent de façon importante dans le coût de fabrication de telles structures. Une utilisation particulièrement avantageuse du produit selon l'invention est donc l'application comme élément de structure dans le domaine de la construction aéronautique, et plus précisément dans la construction d'aéronefs comportant un fuselage assemblé à partir d'une pluralité de raidisseurs et d'une pluralité de tôles, au moins une partie desdits raidisseurs étant des éléments de structure selon l'invention. Un tel aéronef se caractérise par une structure plus légère, mais au moins aussi rigide, ou par une structure plus rigide, mais pas plus lourde que les aéronefs existants.

De même que les fixations entre éléments structuraux de type différent (par exemple raidisseur et peau de fuselage), il est souhaitable de minimiser le nombre d'assemblages entre deux éléments structuraux de même type, et notamment entre deux raidisseurs. A cette fin, il convient d'utiliser des tôles ou produits filés de dimension pertinente aussi grande que possible ; dans le cadre des produits filés, cette dimension pertinente est essentiellement la longueur. Or, la fabrication de profilés de grande longueur en alliages Al-Zn-Mg-Cu très chargés nécessite une excellente maîtrise des procédés de coulée, de filage et des traitements thermiques, et peut requérir une adaptation de la composition chimique selon l'invention. Plus particulièrement, la demanderesse a constaté que le produit selon l'invention peut être obtenu avec une pression de filage réduite par rapport aux produits connus de teneur en zinc comparable, ce qui permet de fabriquer des profilés de longueur plus importante.

Il est connu que les autorités d'aviation demandent une structure dessinée pour résister à des charges limites malgré des endommagements importants ; le dommage choisi est une fissure d'une longueur de deux raidisseurs avec le raidisseurs central cassé (voir figure 10). Il a été noté par la demanderesse que la résistance résiduelle des panneaux de fuselage travaillant en traction peut bénéficier des raidisseurs à haute résistance suivant l'invention. L'utilisation des raidisseurs suivant l'invention comme élément de structure dans des panneaux de fuselage peut améliorer la résistance résiduelle de la structure, parce qu'ils ferment la fissure dans la peau, ce qui permet d'éviter à titre préventif la rupture instable. La résistance résiduelle du panneau fissuré se trouve ainsi améliorée. Cet effet peut être utilisé soit pour augmenter la marge de sécurité dans des constructions où des raidisseurs sont remplacés par des raidisseurs suivant l'invention, soit pour baisser le poids de la construction en utilisant des raidisseurs avec des sections réduites et des tôles de fuselage plus minces, et / ou des espacements de raidisseurs plus grands.

Par ailleurs, les autorités d'aviation demandent que la structure soit conçue pour résister à une charge ultime pendant 3 secondes sans déformation excessive. Néanmoins, la déformation plastique est permise. Ceci amène à des conceptions de post-flambement pour des panneaux de fuselage dans des endroits critiques en stabilité. Bien que le flambement des colonnes parfaites (théorie d'Euler) ou des structures réelles très minces sont essentiellement un phénomène élastique (gouverné par le module de Young), des conceptions de post-flambement montrent de la déformation plastique et peuvent bénéficier d'une augmentation de la limite d'élasticité. Cet essai de flambement est montré sur la figure 11.

Il a été noté par la demanderesse que la stabilité de cisaillement et compression des panneaux de fuselage travaillant en compression et / ou cisaillement peuvent bénéficier de la haute résistance des raidisseurs suivant l'invention. L'utilisation des raidisseurs suivant l'invention comme élément de structure dans un panneau de fuselage d'un avion peut améliorer la stabilité de cisaillement et compression des panneaux de fuselage, parce que ces raidisseurs montre une plus haute stabilité en flambement. Cet effet peut être utilisé soit pour augmenter la marge de sécurité dans des constructions où des raidisseurs sont remplacés par des raidisseurs suivant l'invention, soit pour baisser le poids de la construction en utilisant des raidisseurs avec des sections réduites et des tôles de fuselage plus minces, et / ou des espacements de raidisseurs plus grands. On peut aussi obtenir une augmentation de l'espacement des rivets, ce qui diminue le coût d'assemblage de la structure.
Le tableau 17 montre des paramètres de différentes géométries de raidisseurs utilisés pour les calculs. La figure 12 compare les contraintes de flambement prédites pour ces géométries différentes de Z1 à Z8 (de la gauche vers la droite).

Un autre problème qui se pose notamment lors de l'utilisation desdits produits comme raidisseurs de fuselage est leur aptitude à la mise en forme.

Un mode de mise en forme utilisé lors de la fabrication industrielle des raidisseurs de fuselage à partir de profilés est le soyage. Il s'agit d'une introduction d'une marche localisée sur une zone de quelques millimètres (cf. figure 6). Cela peut se faire, dans le cas de profilés selon l'invention, soit à chaud (de façon préférée à 130 °C), soit à froid. Dans le cas du soyage à froid, on effectuera avantageusement une remise en solution du profilé livré à l'état W (instable), suivi d'une trempe. Puis on effectue la mise en forme par soyage. Le soyage à froid ne permet pas une mise en forme aussi profonde que le soyage à chaud, mais lors qu'il est applicable, il est souvent plus pratique.

Le soyage en tant que procédé industriel de mise en forme ne se prête pas à l'utilisation pour l'étude de matériaux en cours de développement. Mais on sait que la défaillance du matériau au soyage est directement liée à des déformations planes maximales supportables par le matériau. Cela permet d'évaluer l'aptitude d'un matériau à la mise en forme par soyage à l'aide de l'essai de la flexion 3 points. Suivant la norme DIN 50111 (septembre 1987, notamment section 3.1), l'échantillon doit être suffisamment large par rapport à son épaisseur pour être dans des conditions de déformations planes au centre de l'éprouvettes.

Dans le cadre de la présente invention, afin d'évaluer la formabilité à 130°C (formabilité à tiède du produit à l'état final), l'éprouvette plate est déformée dans un four à 130°C jusqu'au début de chute de la force appliquée (ce qui signifie l'amorçage d'une fissure) en s'assurant toujours que la température de l'échantillon est bien à 130°C. Puisque la déformation se fait à chaud, la vitesse de déformation est un paramètre qui influe sur le résultat. Elle a été fixée par une vitesse de traverse de 50 mm/min. Plus l'angle de pliage (cf. définition dans la figure 8) est élevé, plus l'aptitude à la mise en forme par soyage est élevée. Pour des raisons mécaniques, il est important que les échantillons à comparer aient les mêmes épaisseurs. Si deux échantillons d'épaisseur différente doivent être comparés, on usine la face en compression jusqu'à l'épaisseur nécessaire. Dans le cas d'un profilé, le prélèvement de l'échantillon à partir duquel on prépare l'éprouvette plate se fait à un endroit représentatif comme indiqué sur la figure 7 pour le profilé T1.

Les essais de flexion 3 points à 130°C s'effectuent sur l'état T6x ou sur l'état T7x du produit. Néanmoins, il est possible de caractériser la formabilité à l'état brut de trempe W avec cet essai, à conditions de maîtriser le temps entre le détensionnement par traction qui suit la trempe et l'exécution de l'essai de flexion trois points. Dans le cas des produits filés, l'angle de pliage à 130 °C est exprimé comme valeur moyenne calculée à partir de mesures individuelles effectuées sur des échantillons prélevés à différents endroits répartis sur la longueur du profilé.

Un produit particulièrement préféré selon la présente invention est un produit filé qui présente à l'état T6511, mesurés sur des éprouvettes prélevées dans une zone plate, un angle de pliage, mesuré à 130 °C par un essai de flexion 3 points selon DIN 50 111 (section 3.1) sur un échantillon d'épaisseur 1,6 mm, d'au moins 34°, et une limite élastique R_{p0,2} d'au moins 720 MPa, et préférentiellement un angle de pliage d'au moins 35° et une limite élastique d'au moins 750 MPa. Les caractéristiques mécaniques statiques (R_{p0.2}, Rₘ et A) dépendent assez peu de l'épaisseur de la section pour des épaisseurs jusqu'à environ 60 mm.

Un autre produit particulièrement avantageux selon l'invention est un produit filé qui présente à l'état T76511, mesurés sur des éprouvette prélevées dans une zone plate, un angle de pliage, mesuré à 130 °C par un essai de flexion 3 points selon DIN 50 111 (section 3.1) sur un échantillon d'épaisseur 1,6 mm, d'au moins 36°, et une limite élastique R_{p0,2} d'au moins 660 MPa, et préférentiellement d'au moins 670 MPa. Ce produit peut être utilisé dans les cas où la résistance à la corrosion doit être au moins de niveau EB lors d'un essai EXCO (norme ASTM G34) effectué sur des échantillons non usinés.

Ces deux produits préférés se prêtent particulièrement bien à la fabrication de raidisseurs de fuselage pour des avions civils.

Comme indiqué ci-dessus, la demanderesse a constaté de façon surprenante que par rapport aux produits connus, y compris ceux avec une teneur en zinc comparable, les produits selon l'invention montrent une bonne aptitude à la mise en forme à chaud. En revanche, l'aptitude à la mise en forme à froid à l'état instable W après remise en solution et trempe est légèrement moins bonne. Pour la fabrication d'éléments de structure d'aéronefs, tels que les raidisseurs de fuselage, la demanderesse préfère donc le procédé de mise en forme à chaud, si ladite mise en forme est profonde.

Les produits selon l'invention peuvent être utilisés également comme élément de structure pour plancher, et notamment comme profilé de plancher, d'aéronef, ainsi que, sous forme de profilés, comme rails de sièges. Les rails de sièges sont des profilés généralement de grande longueur, disposés généralement parallèlement à la longueur de la cabine, sur lesquels sont fixés les rangées de sièges dans un avion commercial. Selon l'invention, on peut obtenir des rails de sièges à l'état T76511 avec une résistance à la rupture de la zone de fixation des sièges (i.e. le talon d'un profilé de type « I ») dont la résistance à la rupture atteint 670 MPa et même 680 MPa, et dont la limité d'élasticité atteint 640 MPa et même 660 MPa. Les rails de sièges d'avions commerciaux doivent résister à la corrosion par des liquides alimentaires corrosifs sous des fortes contraintes mécaniques, et les rails de sièges selon l'invention montrent effectivement une bonne résistance à la corrosion sous contrainte déterminée selon la norme ASTM G47.

L'utilisation d'éléments de structure selon l'invention pour la construction d'aéronefs permet d'alléger significativement la structure desdits aéronefs, ce qui permet d'augmenter leur capacité de charge utile, ou de diminuer leur consommation de carburant.

L'invention sera mieux comprise à l'aide des exemples, qui n'ont toutefois pas de caractère limitatif.

### Exemples

### Exemple 1 :

On a préparé plusieurs alliages Al-Zn-Mg-Cu par coulée semi-continue de plaques, et on leur a fait subir une gamme de transformation classique, comportant une étape d'homogénéisation dont les paramètres ont été déterminés selon l'enseignement du brevet US 5,560,789, suivie d'un laminage à chaud, d'une étape de mise en solution suivie d'une trempe et d'opérations de détensionnement, et enfin d'un revenu à l'état T651. On a ainsi obtenu des tôles d'épaisseur 20 mm à l'état T651
Les compositions des tôles composant cet essai sont indiquées dans le tableau 1.

**Tableau 1**

| Alliage | Zn | Mg | Cu | Fe | Si | Zr | Ti | Mn | Sc | Mg/Cu |
|---|---|---|---|---|---|---|---|---|---|---|
| A | 8,40 | 2,11 | 1,83 | 0,09 | 0,06 | 0,11 | 0,017 | 0 | 0 | 1,15 |
| B | 10,27 | 3,2 | 0,71 | 0,08 | 0,03 | 0,11 | 0,017 | 0 | 0 | 4,57 |
| C | 10,08 | 2,69 | 0,95 | 0,08 | 0,03 | 0,11 | 0,014 | 0 | 0 | 2,83 |
| D | 9,97 | 2,14 | 1,32 | 0,09 | 0,03 | 0,11 | 0,017 | 0 | 0 | 1,62 |

Les caractéristiques mécaniques statiques ont été déterminées par un essai de traction selon la norme EN 10002-1. La ténacité K_{1C} a été déterminée selon la norme ASTM E399. Les résultats sont indiqués dans le tableau 2 :

**Tableau 2**

| Alliage | Traction sens Long | | | Traction sens TL | | | Ténacité L-T |
|---|---|---|---|---|---|---|---|
| | R_{p0,2} [MPa] | Rₘ [MPa] | A [%] | R_{p0,2} [MPa] | Rₘ [MPa] | A [%] | K_{1C} [MPa√m] |
| A | 627 | 665 | 14,7 | 566 | 623 | 13,6 | 31,9 |
| B | 716 | 726,5 | 6,5 | 640 | 696 | 5,2 | 21,1 |
| C | 700 | 717 | 9,2 | 629 | 676 | 8,1 | 21 |
| D | 665 | 685 | 12,2 | 608 | 649 | 11 | 26,8 |

On constate que la tôle C, conforme à l'invention, présente un bon compromis entre résistance mécanique et allongement. Par rapport à la tôle D, hors invention, sa résistance mécanique est significativement meilleure. Par rapport à la tôle A, en alliage 7449 selon l'état de la technique, l'alliage C présente une résistance mécanique très améliorée. Le fait que la ténacité de la tôle C est moins bonne que celle de la tôle B limite son application à certaines utilisations pour lesquelles la ténacité n'est pas dimensionnante, mais qui demandent à la fois une excellente résistance mécanique et une bonne aptitude à la mise en forme. Par rapport à la tôle B, hors invention, l'allongement à rupture de la tôle C est significativement meilleur.
Par ailleurs, pour que la tôle B puisse atteindre les résultats indiqués dans le tableau 2, il faut la soumettre à une mise en solution assez longue qui ne se prête pas aux exigences d'une production industrielle. Et même, on constate qu'il reste trop de phases grossières dans le produit qui ont un effet nuisible pour l'homogénéité des propriétés mécaniques, à la fois au sein d'un même lot et au sein d'un même produit (tôle ou profilé) ; cela pourrait interdire l'utilisation du produit B comme élément de structure d'aéronef.

### Exemple 2 :

On a coulé plusieurs plaques en alliages dont la composition est indiquée dans le Tableau 3, avec une teneur en Si approximativement égale à 0.04 % pour tous les alliages.

Les alliages G1, G2, G3 et G4 et B sont en dehors de la présente invention. La composition des alliages B, et D, hors invention, est indiquée dans l'exemple 1, ainsi que celle de l'exemple C (selon l'invention). Tous ces alliages ont présenté lors des essais une coulabilité satisfaisante, c'est-à-dire que l'on n'a pas observé des fentes ou criques lors des essais de coulée à l'échelle industrielle.

Les alliages G5, G6, G7, G8 sont en dehors de la présente invention, et l'alliage G9 est un alliage 7060 selon l'état de la technique ; ces alliages ont présenté des fentes lors des essais de coulée.

Les difficultés apparaissant lors de la coulée de ces alliages ne rendent pas nécessairement les produits corroyés obtenus à partir de ces plaques impropres à l'utilisation, mais sont à l'origine de surcoûts car la mise en oeuvre (c'est-à-dire la quantité de métal vendable par rapport à la quantité de métal enfourné, un paramètre qui est directement lié à la quantité de plaques rebutées) sera plus grande que pour les alliages correspondant au domaine préférentiel de l'invention. De plus, la propension de ces alliages à la formation de fentes lors de leur solidification rend très difficile la fiabilisation du procédé de coulée dans le cadre d'un programme d'assurance de la qualité par la maîtrise statistique des procédés.

On constate que les alliages de la série 7xxx présentant une propension très prononcée à la formation de fentes ou criques à la coulée ont une teneur en magnésium inférieure à la teneur critique en magnésium ; cette valeur critique a été obtenue en calculant la valeur limite en Mg définie par le critère de coulabilité.

**Tableau 3**

| Alliage | Zn [%] | Mg [%] | Cu [%] | Criquabilité observée | Teneur critique en Mg [%] | Mg > Mg critique |
|---|---|---|---|---|---|---|
| G1 | 7.5 | 3 | 3 | Faible | 2.54 | Oui |
| G2 | 8.5 | 3 | 2,3 | Faible | 2.35 | Oui |
| G3 | 7.5 | 3 | 1.6 | Faible | 1.84 | Oui |
| G4 | 6.5 | 3 | 2.3 | Faible | 2.03 | Oui |
| B | 10,27 | 3,2 | 0,71 | Faible | 1,82 | Oui |
| C | 10,08 | 2,69 | 0,95 | Faible | 1,91 | Oui |
| D | 9,97 | 2,14 | 1,32 | Faible | 2,08 | Oui |
| G5 | 8.5 | 2.3 | 3 | Forte | 2.7 | Non |
| G6 | 6.5 | 2.3 | 3 | Forte | 2.38 | Non |
| G7 | 8.5 | 1.6 | 2.3 | Forte | 2.35 | Non |
| G8 | 7.5 | 1.6 | 1.6 | Forte | 1.84 | Non |
| G9 | 7 | 1,65 | 2,1 | Forte | 2,01 | Non |

### Exemple 3 :

On a préparé des billettes de filage avec des alliages dont la composition est résumée dans le tableau 4. Les alliages ont été homogénéisés de la façon suivante :

| | |
|---|---|
| Echantillons Q1 et Q2 : | 4 h à 465 °C + 20 h à 476 °C |
| Echantillons Q3 et Q4 : | 4 h à 465 °C + 20 h à 471 °C |
| Echantillons P1 à P3 : | 20 h à 471 °C. |

Les phases M, T et S ont été complètement dissoutes lors du traitement d'homogénéisation ; ceci été vérifié par l'analyse enthalpique différentielle (voir brevet US 5,560,789).

Le diamètre des billettes était de 200 mm pour les billettes P3 et Q1 à Q4, et de 155 mm pour les billettes P1 et P2.

**Tableau 4**

| billette | Zn | Mg | Cu | Cr | Mn | Si | Fe | Zr | Ti | Mg/Cu |
|---|---|---|---|---|---|---|---|---|---|---|
| P1 | 8,10 | 2,48 | 1,65 | 0,14 | 0,17 | 0,01 | 0,08 | 0,15 | 0,03 | 1,50 |
| P2 | 8,45 | 2,60 | 1,76 | 0,18 | 0,18 | 0,05 | 0,14 | 0,12 | 0,02 | 1,48 |
| P3 | 8,39 | 2,55 | 1,71 | 0,18 | 0,16 | 0,04 | 0,15 | 0,11 | 0,02 | 1,49 |
| Q1 | 10,20 | 3,10 | 0,68 | 0,17 | 0,17 | 0,07 | 0,08 | 0,13 | 0,04 | 4,56 |
| Q2 | 10,20 | 2,84 | 0,95 | 0,18 | 0,17 | 0,06 | 0,11 | 0,13 | 0,03 | 2,99 |
| Q3 | 9,98 | 2,10 | 1,24 | 0,18 | 0,17 | 0,06 | 0,14 | 0,12 | 0,03 | 1,69 |
| Q4 | 10,00 | 2,15 | 1,25 | 0,18 | 0,17 | 0,07 | 0,14 | 0,12 | 0,03 | 1,72 |
| R1 | 10,18 | 2,97 | 0,66 | 0,17 | 0,16 | 0,07 | 0,13 | 0,11 | 0,02 | 4,5 |
| R2 | 10,16 | 3,12 | 0,70 | 0,17 | 0,16 | 0,07 | 0,13 | 0,11 | 0,02 | 4,46 |

A partir de ces billettes homogénéisées et écroutées, on a élaboré cinq types de profilés T1, T2, T3, T4 et T5 dont les sections sont représentées sur les figures 1, 2, 3, 4 et 5. La température du conteneur et de l'outil était supérieure à 400 °C , la vitesse de filage était inférieure à 0,50 m/min.

Les pressions maximales de filage sont résumées dans le tableau 5. On constate de façon surprenante que pour les alliages selon l'invention, la pression de filage n'augmente pas, et, de façon surprenante, diminue même, pour certains types de profilés, lorsque la teneur en magnésium augmente.

**Tableau 5**

| | Pression [bars] pour billette P1 | Pression [bars] pour billette Q1 | Pression [bars] pour billette Q2 | Pression [bars] pour billette Q3 | Pression [bars] pour billette Q4 | Rapport de filage |
|---|---|---|---|---|---|---|
| Profilé T1 | 179 | 175 | 170 | 164 | 164 | 58 |
| Profilé T2 | 151 | 145 | 142 | 137 | 139 | 24 |
| Profilé T3 | 203 | 208 | 200 | 193 | 195 | 13 |

Les profilés Q1 à Q4 ont été mis en solution à 471 °C, les profilés P1 à P3 à 472 °C (profilés T1, T2 et T3). Les profilés R1 et R2 ont été traité dans des conditions comparables. Tous les profilés ont été trempés à l'eau et tractionnés avec un allongement permanent compris entre 1,5 et 2 %. On obtient des produits à l'état T6511 ou T76511.

Les caractéristiques mécaniques statiques sont résumées sur le tableau 6, pour trois différentes épaisseurs de l'éprouvette à l'état T6511, prélevées dans une zone plate du profilé. Ces états ont été obtenus par vieillissement artificiel dans les conditions suivantes :

| | |
|---|---|
| Alliages Q1 et Q2 : | 18 heures à 120 °C |
| Alliages P1 à P3, Q3 et Q4 : | 36 heures à 120 °C. |

**Tableau 6**

| Alliage | Rₘ [MPa] | | | R_{p0,2} [MPa] | | | A [% ] | | |
|---|---|---|---|---|---|---|---|---|---|
| profilé | T1 | T3 | T2 | T1 | T3 | T2 | T1 | T3 | T2 |
| Q1 | 755 | 753 | 788 | 743 | 736 | 783 | 8,4 | 7,0 | 4,7 |
| Q2 | 746 | 750 | 778 | 731 | 729 | 771 | 9,8 | 8,7 | 6,0 |
| Q3 | 698 | 699 | 728 | 674 | 673 | 712 | 13,6 | 12,3 | 9,3 |
| Q4 | 697 | 696 | 723 | 673 | 670 | 704 | 13,3 | 11,7 | 10,7 |
| P1 | 708 | 694 | 745 | 671 | 656 | 718 | 12,5 | 11,7 | 7,7 |
| Prélèvement : | | | | | | | | | |
| T1 = semelle du profilé T1. T2 = talon du profilé T2. T3 = talon du profilé T3. | | | | | | | | | |

Les caractéristiques à l'état T76511, obtenues par vieillissement artificiel dans le conditions suivantes :

| | |
|---|---|
| Q 1 à Q4 : | 12 h à 120 °C + 8 h à 150 °C |
| P1: | 12 h à 120 °C + 10 h à 156 °C |

sont résumées sur le tableau 7.

**Tableau 7**

| alliage | Rₘ [MPa] | | | R_{p0,2} [MPa] | | | A [% ] | | |
|---|---|---|---|---|---|---|---|---|---|
| profilé | T1 | T3 | T2 | T1 | T3 | T2 | T1 | T3 | T2 |
| Q1 | 694 | 706 | 712 | 674 | 687 | 696 | 9,9 | 7,7 | 8,3 |
| Q2 | 694 | 704 | 708 | 675 | 686 | 693 | 10,3 | 9,0 | 8,3 |
| Q3 | 674 | 676 | 697 | 662 | 664 | 684 | 9,6 | 9,7 | 10,0 |
| Q4 | 673 | 677 | 687 | 657 | 663 | 672 | 11,1 | 9,7 | 10,0 |
| P1 | 659 | 644 | 686 | 615 | 589 | 643 | 12,1 | 10,3 | 9,1 |
| Prélèvement : | | | | | | | | | |
| T1 = semelle du profilé T1. T2 = talon du profilé T2. T3 = talon du profilé T3. | | | | | | | | | |

On constate que par rapport à l'alliage P1, les alliages Q1 et Q2 ont une résistance mécanique significativement plus forte.
La résistance à la corrosion a été caractérisée selon l'essai EXCO (norme ASTM G34) des produits Q1 et Q2 à l'état T6511 (échantillons non usinés au début de filage) était de niveau EA ou EB et globalement au moins aussi bonne ou meilleure que celle des échantillons P1 à P3 et de Q3 et Q4.
Pour R1 et R2, on trouve les caractéristiques mécaniques suivantes :

**Tableau 8**

| | Etat T6511 | | | Etat T76511 | | |
|---|---|---|---|---|---|---|
| | Rₘ [MPa] | R_{p0,2} [MPa] | A [%] | Rₘ [MPa] | R_{p0,2} [MPa] | A [%] |
| Alliage R1, profilé T4(a) | 753 | 738 | 8 | 688 | 669 | 10 |
| Alliage R1, profilé T4(b) | 756 | 743 | 8 | 686 | 667 | 9 |
| Alliage R2, profilé T5 | 755 | 743 | 7 | 676 | 659 | 10 |
| NOTES : profilé T4(a) = prélèvement dans le « talon » du profilé, voir figure 4, repère (a). | | | | | | |

### Exemple 4 :

On a étudié l'aptitude à la mise en forme des profilés de type T1 de l'exemple 3 à l'aide de l'essai de flexion 3 points selon la norme DIN 50 111 de septembre 1987 (section 3.1). L'endroit de prélèvement de l'échantillon, une zone plate, est indiqué sur la figure 7. Les paramètres importants du dispositif de flexion 3 points sont indiqués sur la figure 9. L'essai a été effectué à 130°C.
Les états T6511 et T76511 ont été testés. Les valeurs de l'angle de pliage α (défini sur la figure 8) sont présenté dans le tableau 9. Il s'agit de valeurs moyennes calculées à partir d'une demi-douzaine de mesures individuelles effectuées sur des échantillons prélevées à différents endroits répartis sur la longueur des profilés.

**Tableau 9**

| | Angle de pliage | |
|---|---|---|
| alliage | à l'état T76511 | à l'état T6511 |
| Q1 | 43.4° | - |
| Q2 | 38.1° | 36.9° |
| Q3 | 33.9° | 33.8° |
| P1 | 41.5° | 35.2° |

En tous les cas, les profilés selon l'invention (Q1 et Q2) ont une formabilité comparable à celle des profilés selon l'état de la technique (Q3 et P1).

### Exemple 5 :

On a étudié l'aptitude à la mise en forme à froid d'échantillons similaires à ceux de l'exemple 4 (à l'état instable W après remis en solution et trempe), avec la même technique de flexion 3 points, mais à la température ambiante. On trouve une faible dispersion de l'angle de pliage α (défini sur la figure 8) en fonction de la longueur des profilés. Le tableau 10 se réfère aux valeurs mesurées à l'état W.

**Tableau 10**

| Echantillon | Angle de pliage |
|---|---|
| Q1 | 27,1° |
| Q2 | 27,3° |
| Q3 | 33,6° |
| P1 | 34,5° |

### Exemple 6 :

On a élaboré des plaques de laminage par un procédé similaire à celui décrit dans l'exemple 1. La composition chimique est donnée dans le Tableau 11. Par un procédé similaire à celui décrit dans l'exemple 1, on a préparé par laminage à chaud des plaques d'une épaisseur de 25 mm. Elles ont été mises en solution pendant 2 heures à une température comprise entre 472 et 480 °C, trempées et tractionnées avec un allongement permanent compris entre 1,5 et 2 %. Ensuite, les tôles ont été soumises à un traitement de revenu à une température de 135 °C.

**Tableau 11**

| Alliage | Zn | Mg | Cu | Fe | Si | Zr | Ti | Mn | Sc | Mg/Cu |
|---|---|---|---|---|---|---|---|---|---|---|
| M | 9,94 | 3,02 | 0,78 | 0,04 | 0,03 | 0,10 | 0,063 | 0 | 0 | 3,87 |
| N | 10,00 | 2,72 | 0,77 | 0,06 | 0,04 | 0,10 | 0,055 | 0 | 0,10 | 3,53 |
| K | 9,90 | 2,03 | 1,55 | 0,03 | 0,03 | 0,10 | 0,05 | 0 | 0,10 | 1,31 |

On a obtenu les caractéristiques mécaniques suivantes :

**Tableau 12**

| Tôle | Durée du revenu [h] | R_{m(L)} [MPa] | R_{p0,2(L)} (traction) [MPa] | R_{p0,2(L)} (compression) [MPa] | A [%] | K_{lc} (ou K_{q}) [MPa√m] (NOTE 1) |
|---|---|---|---|---|---|---|
| N | 6 | 711 | 687 | 678 | 10,4 | 16,9 |
| N | 12 | 702 | 695 | 696 | 9,7 | 14,5 |
| M | 6 | 691 | 676 | 662 | 10,0 | 21,2 |
| M | 12 | 684 | 675 | 660 | 8,9 | 20,4 |
| K | 6 | 694 | 666 | 620 | 12,9 | 23,2 |
| K | 12 | 692 | 674 | 685 | 11,7 | 19,7 |
| NOTE 1 : mesuré avec B = 1 inch et W = 3 inch. | | | | | | |

On a vérifié que pour les tôles N et K, le revenu de 12 h conduit à l'état T6. Pour des revenus significativement plus longs, les paramètres R_{p0,2(L)} et R_{m(L)} se dégradent. On note qu'à teneur en Zn égale, et avec un rapport Mg/Cu voisin, la tôle N (avec 0,10 % scandium) montre de meilleures caractéristiques mécaniques statiques que la tôle M, sans scandium.

A teneur en zinc égale, et a teneur en scandium égale, la tôle N avec un rapport Mg/Cu élevé montre des meilleures valeurs de R_{p0,2(L)} et R_{m(L)} que la tôle K.

### Exemple 7 :

On a caractérisé pour plusieurs profilés élaborés selon l'exemple 3 la résistance à la corrosion sous contrainte.
Le tableau 13 rassemble les résultats obtenus :

**Tableau 13**

| Echantillon | Etat | Contrainte [MPa] | Dureé de l'essai |
|---|---|---|---|
| Alliage Q1, profilé T1, sens L | T76511 | 530 | > 30 jours |
| Alliage Q1, profilé T1, sens L | T6511 | 350 | > 30 jours |
| Alliage P1, profilé T4, sens L | T76511 | 430 | > 30 jours |
| Alliage P1, profilé T4, sens LT | T76511 | 400 | > 30 jours |
| Alliage P1, profilé T4, sens LT | T6511 | 280 | > 30 jours |
| Alliage R1, profilé T4, sens LT | T 76511 | | |
| Alliage R1, profilé T4, sens LT | T 76511 | | |

On constate que les produits selon l'invention montrent une résistance à la corrosion sous contrainte qui est tout à fait satisfaisante.

### Exemple 8 :

On a préparé des profilés filés en alliages 7349 ou 7449, avec et sans ajout de scandium, selon un procédé similaire à celui de l'exemple 3.

Le tableau 14 indique les compositions chimiques, le tableau 15 les caractéristiques mécaniques obtenues.

**Tableau 14**

| Alliage | Zn | Mg | Cu | Fe | Si | Zr | Ti | Mn | Cr | Sc | Mg/Cu |
|---|---|---|---|---|---|---|---|---|---|---|---|
| X1 | 8,1 | 2,5 | 1,7 | 0,08 | 0,01 | 0,15 | 0,03 | 0,17 | 0,14 | 0 | 1,47 |
| X2 | 8,4 | 2,1 | 1,9 | 0,06 | 0,02 | 0,10 | 0,02 | 0 | 0 | 0 | 1,11 |

**Tableau 15**

| | Etat T6 | | | Etat T76 | | |
|---|---|---|---|---|---|---|
| produit | Rₘ [MPa] | R_{p0,2} [MPa] | A [%] | Rₘ [MPa] | R_{p0,2} [MPa] | A [%] |
| Alliage X1, profilé T1, mesure en (a) | 713 | 681 | 15 | 650 | 606 | 13 |
| Alliage X1, profilé T2, mesure en (a) | 711 | 678 | 11 | 654 | 614 | 10 |
| Alliage X1, profilé T2, mesure en (b) | 740 | 708 | 7 | 670 | 628 | 8,5 |
| Alliage X2, profilé T1, mesure en (a) | 673 | 645 | 17 | 645 | 626 | 14 |
| Alliage X2, profilé T2, mesure en (a) | 680 | 653 | 12 | 646 | 623 | 11 |
| Alliage X2, profilé T2, mesure en (b) | 728 | 699 | 10 | 667 | 632 | 11 |

En comparant avec les résultats de l'exemple 3, on constate que les produits selon l'invention ont une résistance mécanique (Rₘ, R_{p0,2}) améliorée par rapport aux produits X1 et X2 selon l'état de la technique.

### Exemple 9 :

On a fabriqué à partir de billettes de composition chimique R1 et Q1 selon les exemples précédents des rails de siège pour avion. Ces profilés sont de type « I » et comportent une semelle, une zone centrale (âme) et un talon (sue lequel sont fixé les sièges).

L'épaisseur de la zone centrale était de l'ordre de 2 mm, la hauteur du profilé de l'ordre de 65 mm.
Le tableau 16 rassemble les caractéristiques mécaniques statiques à l'état T76511.

**Tableau 16**

| Alliage | Prélèvement | Rₘ [MPa] | R_{p0,2} [MPa] |
|---|---|---|---|
| R1 | Semelle | 688 | 669 |
| R1 | Talon | 686 | 667 |
| Q1 | Semelle | 672 | 643 |
| Q1 | Talon | 683 | 660 |

Les essais de corrosion sous contrainte (dans le sens travers) montrent une bonne résistance lors d'un essai selon ASTM G47.

### Exemple 10 :

Des modèles numériques simulant la tolérance au dommage des raidisseurs à haute résistance suivant l'invention ont été évalués afin de déterminer la résistance résiduelle d'un panneau de fuselage. Les autorités d'aviation demandent une structure dessinée pour résister à des charges limites malgré des endommagements importants ; le dommage choisi est une fissure d'une longueur de deux raidisseurs (14, 16) avec le raidisseurs central (18) cassé (voir figure 10). Il a été noté par la demanderesse que la résistance résiduelle des panneaux de fuselage travaillant en traction peut bénéficier des raidisseurs à haute résistance suivant l'invention. L'utilisation des raidisseurs suivant l'invention comme élément de structure dans des panneaux de fuselage peut améliorer la résistance résiduelle de la structure, parce qu'ils ferment la fissure (12) dans la peau (18), ce qui permet d'éviter à titre préventif la rupture instable. La résistance résiduelle du panneau fissuré se trouve ainsi améliorée. Cet effet peut être utilisé soit pour augmenter la marge de sécurité dans des constructions où des raidisseurs sont remplacés par des raidisseurs suivant l'invention, soit pour baisser le poids de la construction en utilisant des raidisseurs avec des sections réduites et des tôles de fuselage plus minces, et / ou des espacements de raidisseurs plus grands.

La rupture de la peau est gouvernée par le facteur d'intensité de contrainte à la pointe de la fissure. Pour des fuselages extrados avec un espacement de raidisseurs de 200 mm et un taux de raidissement (section du raidisseur / section totale) de 0,25, le facteur d'intensité de contrainte pour une fissure d'une longueur de deux raidisseurs avec le raidisseur central cassé dans un panneau assemblé avec des raidisseurs suivant l'invention va être réduit de 5% en comparaison avec un panneau avec des raidisseurs faits avec l'alliage 2024 T3 largement utilisé. Pour des fissures plus longues, le raidisseur en 2024 va être sollicité de plus en plus dans le domaine plastic en comparaison avec des raidisseurs nouveaux qui n'ont même pas atteint la limite d'élasticité. La différence du facteur d'intensité de contrainte peut monter à 15%.

### Exemple 11 :

Des modèles numériques pour des panneaux de fuselage travaillant en compression et / ou cisaillement ont été évalués afin de déterminer la stabilité en cisaillement et compression. Les autorités d'aviation demandent que la structure soit conçue pour résister à une charge ultime pendant 3 secondes sans déformation excessive. Néanmoins, la déformation plastique est permise. Ceci amène à des conceptions de post-flambement pour des panneaux de fuselage dans des endroits critiques en stabilité. Bien que le flambement des colonnes parfaites (théorie d'Euler) ou des structures réelles très minces sont essentiellement un phénomène élastique (gouverné par le module de Young), des conceptions de post-flambement montrent de la déformation plastique et peuvent bénéficier d'une augmentation de la limite d'élasticité. Cet essai de flambement est montré sur la figure 11. Une peau de fuselage (20) est fixée sur les raidisseurs (14, 16) à l'aide de points de fixations (22), par exemple de rivets. L'essai de flambement conduit à une déformation du panneau qui se manifeste par un gap (24) entre le raidisseur (14, 16) et la peau (22).
Il a été noté par la demanderesse que la stabilité de cisaillement et compression des panneaux de fuselage travaillant en compression et / ou cisaillement peuvent bénéficier de la haute résistance des raidisseurs suivant l'invention. L'utilisation des raidisseurs suivant l'invention comme élément de structure dans un panneau de fuselage d'un avion peut améliorer la stabilité de cisaillement et compression des panneaux de fuselage, parce que ces raidisseurs montre une plus haute stabilité en flambement. Cet effet peut être utilisé soit pour augmenter la marge de sécurité dans des constructions où des raidisseurs sont remplacés par des raidisseurs suivant l'invention, soit pour baisser le poids de la construction en utilisant des raidisseurs avec des sections réduites et des tôles de fuselage plus minces, et / ou des espacements de raidisseurs plus grands. On peut aussi obtenir une augmentation de l'espacement des rivets, ce qui diminue le coût d'assemblage de la structure.

Une estimation de gain en stabilité de flambement peut être obtenu en appliquant une méthode générale donnée dans in [Michael C.Y. Niu, Airframe Stress Analysis and Sizing, 2^{nd} edition, chapter 10]. La demanderesse noté, en utilisant cette méthode, que l'augmentation de la stabilité du raidisseur suivant l'invention (avec 700 MPa limite d'élasticité en compression et un module de Young en compression de 73 GPa) comparé avec un raidisseur en 7150 T77511 (avec 538 MPa valeur typique limite d'élasticité en compression et un module de Young en compression de 73 GPa), qui est largement utilisé dans les avions selon l'état de la technique, est supérieure ou égale à 15% pour une utilisation typique de raidisseurs sous forme de « Z ».

Le tableau 17 montre des paramètres de différentes géométries de raidisseurs utilisés pour les calculs. La figure 12 compare les contraintes de flambement prédites pour ces géométries différentes de Z1 à Z8 (de la gauche vers la droite).

**Tableau 17**

| Concept petit raidisseur en "Z": | Z1 | Z2 | Z3 | Z4 | Z5 | Z6 | Z7 | Z8 |
|---|---|---|---|---|---|---|---|---|
| Largeur de semelle libre [mm] | 12.7 | 12.7 | 12.7 | 12.7 | 12.7 | 12.7 | 12.7 | 12.7 |
| Largeur de la semelle rivetée [mm] | 25.4 | 25.4 | 25.4 | 25.4 | 25.4 | 25.4 | 25.4 | 25.4 |
| Hauteur [mm] | 38.1 | 38.1 | 38.1 | 38.1 | 38.1 | 38.1 | 38.1 | 38.1 |
| Epaisseur de semelle libre [mm] | 1.0 | 1.5 | 1.5 | 2.0 | 1.0 | 1.5 | 1.5 | 1.5 |
| Epaisseur de la semelle rivetée [mm] | 1.0 | 1.0 | 1.5 | 1.5 | 1.0 | 1.0 | 1.0 | 1.5 |
| Épaisseur de l'âme [mm] | 1.0 | 1.0 | 1.0 | 1.0 | 1.5 | 1.5 | 1.5 | 1.5 |
| Section [mm²] | 76 | 83 | 95 | 102 | 95 | 102 | 102 | 114 |
| Épaisseur équivalente [mm] | 1.0 | 1.1 | 1.3 | 1.3 | 1.3 | 1.3 | 1.3 | 1.5 |

## Revendications

1. Produit laminé, filé ou forgé en alliage Al-Zn-Mg-Cu, **caractérisé en ce qu'**il contient (en pourcent massique) :
a)
| | | |
|---|---|---|
| Zn 8,3 - 14,0 | Cu > 0,6 - 2,0 | Mg 0,5 - 4,5 |
| Zr 0,03 - 0,15 | Fe + Si < 0,25 | |
b) au moins un élément sélectionné dans le groupe composé de Sc, Hf, La, Ti, Ce, Nd, Eu, Gd, Tb, Dy, Ho, Er, Y, Yb, la teneur de chacun desdits éléments, s'il est sélectionné, étant comprise entre 0,02 et 0,7 %,
c) le reste aluminium et impuretés inévitables,
et en qu'il satisfait aux conditions
d) Mg / Cu > 2,4 et
e) (7,9 - 0,4 Zn) > (Cu + Mg) > (6,4 - 0,4 Zn).

2. Produit selon la revendication 1, **caractérisé en ce que** Mg / Cu > 2,8 et préférentiellement > 3,5 et encore plus préférentiellement > 4,0.

3. Produit selon une des revendications 1 ou 2, **caractérisé en ce que** la concentration massique des éléments Sc, Hf, La, Ti, Ce, Nd, Eu, Gd, Tb, Dy, Ho, Er, Y, Yb, ne dépasse pas 1,5 % au total.

4. Produit selon une quelconque des revendications 1 à 3, **caractérisé en ce que** l'on sélectionne dans le groupe composé de Sc, Hf, La, Ti, Ce, Nd, Eu, Gd, Tb, Dy, Ho, Er, Y, Yb uniquement le titane.

5. Produit laminé, filé ou forgé en alliage Al-Zn-Mg-Cu, **caractérisé en ce qu'**il contient (en pourcent massique) :
a)
| | |
|---|---|
| Zn 9,5 - 14,0 | Cu > 0,6 - 2,0 |
| Mg 0,5 - 4,5 | Fe + Si < 0,25 |
b) au moins un élément sélectionné dans le groupe composé de Zr, Sc, Hf, La, Ti, Ce, Nd, Eu, Gd, Tb, Dy, Ho, Er, Y, Yb, Cr, Mn, la teneur de chacun desdits éléments, s'il est sélectionné, étant comprise entre 0,02 et 0,7 % ,
c) le reste aluminium et impuretés inévitables,
et **en ce qu'**il satisfait les conditions
d) Mg / Cu > 2,4 et
e) (7,9 - 0,4 Zn) > (Cu + Mg) > (6,4 - 0,4 Zn).

6. Produit selon la revendication 5, **caractérisé en ce que** la concentration massique des éléments Zr, Sc, Hf, La, Ti, Ce, Nd, Eu, Gd, Tb, Dy, Ho, Er, Y, Yb, ne dépasse pas 1,5 % au total.

7. Produit selon une des revendications 1 à 4, dans lequel Zn > 9,0 %.

8. Produit selon la revendication 7, dans lequel Zn > 9,5 %.

9. Produit selon la revendication 7, dans lequel la teneur en zinc est comprise entre 9,0 % et 11 %.

10. Produit selon une quelconque des revendications 1 à 9, dans lequel Cu > 0,6 - 1,2 % et Mg 2,5 - 3,4 %.

11. Produit selon une quelconque des revendications 1 à 9, dans lequel Cu 0,8 - 1,5 % et Mg 2,2 - 3,0 %.

12. Produit selon une quelconque des revendications 1 à 11, dans lequel Mg 0,5 % - 3,6 %.

13. Produit selon une quelconque des revendications 1 à 12, dans lequel $Mg > 1.95 + 0 , 5 \left(Cu-2,3\right) + 0 , 16 ⁢ \left(Zn-6\right) + 1 , 9 ⁢ \left(Si-0,04\right) .$

14. Produit selon une quelconque des revendications 1 à 19, dans lequel les concentrations maximales suivantes ne sont pas dépassées :
Cr 0,40 Mn 0,60 Sc 0,50 Zr 0,15 Hf 0,60 Ti 0,15
Ce , Nd, La et Eu 0,35 chacun et préférentiellement 0,30 chacun
Gd 0,35 Tb 0,35 Ho 0,40 Dy 0,40 Er 0,40 Yb 0,40 Y 0,20

15. Produit selon une quelconque des revendications 1 à 14, **caractérisé en ce qu'**il contient en plus au moins un élément sélectionné dans le groupe composé de Ag, Sn, Cd, Ge, In, la teneur de chacun de ces éléments, s'il est sélectionné, étant comprise entre 0,02 % et 0,15 % et préférentiellement entre 0,05 % et 0,10 %.

16. Produit filé selon une quelconque des revendications 1 à 15, **caractérise en ce qu**'il présente à l'état T6511, mesurés sur des éprouvettes prélevées dans une zone plate,
a) un angle de pliage, mesuré à 130 °C par un essai de flexion 3 points selon DIN 50 111 (section 3.1) sur un échantillon d'épaisseur 1,6 mm, et exprimé comme valeur moyenne calculée à partir de mesures individuelles effectuées sur des échantillons prélevés à différents endroits répartis sur la longueur du profilé, d'au moins 34°, et
b) une limite élastique R_{p0,2} d'au moins 720 MPa,
et préférentiellement un angle de pliage d'au moins 35° et une limite élastique d'au moins 750 MPa.

17. Produit filé selon une quelconque des revendications 1 à 15, **caractérisé en qu'**il présente à l'état T76511, mesurés sur des éprouvettes prélevées dans une zone plate,
a) un angle de pliage, mesuré à 130 °C par un essai de flexion 3 points selon DIN 50 111 (section 3.1) sur un échantillon d'épaisseur 1,6 mm, et exprimé comme valeur moyenne calculée à partir de mesures individuelles effectuées sur des échantillons prélevés à différents endroits répartis sur la longueur du profilé, d'au moins 37° et préférentiellement d'au moins 40°, et
b) une limite élastique R_{p0,2} d'au moins 670 MPa.

18. Produit filé selon la revendication 17, **caractérisé en ce que** la résistance à la corrosion, déterminée selon l'essai EXCO (norme ASTM G34) l'état T6511 sur échantillons non usinés, est au moins de niveau EB.

19. Elément de structure d'aéronef, réalisé dans un produit selon une quelconque des revendications 1 à 18.

20. Elément de structure selon la revendication 19, **caractérisé en ce que** ledit élément est un raidisseur de fuselage.

21. Elément de structure selon la revendication 19, **caractérisé en ce que** ledit élément est un rail de sièges.

22. Rail de sièges selon la revendication 21, **caractérisé en ce que** sa résistance à la rupture à l'état T76511 dans la zone de fixation des sièges est d'au moins 670 MPa et de préférence d'au moins 680 MPa.

23. Rail des sièges selon la revendication 21 ou 22, **caractérisé en ce que** sa limite d'élasticité à l'état T76511 dans la zone de fixation des sièges est d'au moins 640 MPa et de préférence d'au moins 660 MPa.

24. Elément de structure selon la revendication 19, **caractérisé en ce que** ledit élément est un profilé de plancher.

25. Aéronef comportant un fuselage assemblé à partir d'une pluralité de raidisseurs et d'une pluralité de tôles, **caractérisé en ce qu'**au moins une partie desdits raidisseurs sont des éléments de structure selon la revendication 19.

26. Structure de fuselage assemblée à partir d'une pluralité de raidisseurs selon la revendication 20 et d'une pluralité de tôles, **caractérisée en ce que** pour un espacement desdits raidisseurs de 200 mm et un taux de raidissement (section du raidisseur / section totale) de 0,25 , le facteur d'intensité de contrainte pour une fissure d'une longueur de deux raidisseurs avec le raidisseur central cassé est réduit d'au moins 5 % par rapport à des raidisseurs en alliage 2024 T3.

27. Structure de fuselage assemblée à partir d'une pluralité de raidisseurs selon la revendication 20 et d'une pluralité de tôles, **caractérisée en ce que** la stabilité en flambement desdits raidisseurs est améliorée d'au moins 15 % par rapport à une structure identique incorporant des raidisseurs en Z de même géométrie en alliage 7150 T77511.

## Claims

1. Rolled, extruded or forged product in Al-Zn-Mg-Cu alloy, **characterised in that** it comprises (in mass percentage):
a) Zn 8.3 - 14.0 Cu>0.6 - 2.0 Mg 0.5 - 4.5
Zr 0.03 - 0.15 Fe + Si < 0.25
b) at least one element selected from the group made up of Sc, Hf, La, Ti, Ce, Nd, Eu, Gd, Tb, Dy, Ho, Er, Y, Yb, the content of each of said elements, if selected, being between 0.02 and 0.7%,
c) remainder aluminium and inevitable impurities,
and **in that** it satisfies the conditions
d) Mg/Cu > 2.4 and
e) (7.9 - 0.4 Zn) > (Cu + Mg) > (6.4 - 0.4 Zn).

2. Product according to Claim 1, wherein Mg / Cu > 2.8 and preferably > 3.5 and even more preferably > 4.0.

3. Product according to either claim 1 or 2, wherein the maximum content of the elements Sc, Hf, La, Ti, Ce, Nd, Eu, Gd, Tb, Dy, Ho, Er, Y, Yb does not exceed 1.5% in total.

4. Product according to any of claims 1 to 3, wherein from the group made up of Sc, Hf, La, Ti, Ce, Nd, Eu, Gd, Tb, Dy, Ho, Er, Y, Yb only titanium is selected.

5. Rolled, extruded or forged product in Al-Zn-Mg-Cu alloy, **characterised in that** it comprises (in mass percentage):
a) Zn 9.5 - 14.0 Cu>0.6 - 2.0 Mg 0.5 - 4.5
Fe + Si < 0.25
b) at least one element selected from the group made up of Zr, Sc, Hf, La, Ti, Ce, Nd, Eu, Gd, Tb, Dy, Ho, Er, Y, Yb, the content of each of said elements, if selected, being between 0.02 and 0.7%,
c) remainder aluminium and inevitable impurities,
and **in that** it satisfies the conditions
d) Mg/Cu > 2.4 and
e) (7.9 - 0.4 Zn) > (Cu + Mg) > (6.4 - 0.4 Zn).

6. Product according to claim 5, wherein the maximum content of the elements Zr, Sc, Hf, La, Ti, Ce, Nd, Eu, Gd, Tb, Dy, Ho, Er, Y, Yb does not exceed 1.5% in total.

7. Product according to any of claims 1 to 4, wherein Zn > 9.0%.

8. Product according to claim 7, wherein Zn > 9.5%.

9. Product according to claim 7, wherein the zinc content is comprised between 9.0% and 11.0%.

10. Product according to any of claims 1 to 9, wherein Cu > 0.6 - 1.2% and Mg 2.5 - 3.4%.

11. Product according to any of claims 1 to 9, wherein Cu 0.8 -1,5 % and Mg 2.2 -3.0 %

12. Product according to any of claims 1 to 11, wherein Mg 0.5 - 3.6 %.

13. Product according to any of claims 1 to 12, wherein Mg >1.95 + 0.5 (Cu - 2.3) + 0.16 (Zn - 6) +1.9 (Si - 0.04).

14. Product according to any of claims 1 to 13, wherein the maximum mass percentages of the following elements are not exceeded :
Cr 0.40 Mn 0.60 Sc 0.50 Zr 0.15
Hf 0.60 Ti 0.15 Ce, Nd, La and Eu 0.35 each and preferably 0.30 each.
Gd 0.35 Tb 0.35 Dy 0.40 Ho 0.40 Er 0.40 Yb 0.40 Y 0.20.

15. Product according to any of claims 1 to 14, **characterised in that** it further comprises at least one element selected from the group made up of Ag, Sn, Cd, Ge, In, the content of each of these elements, if selected, being comprised between 0.02% and 0.15%, and preferably between 0.05% and 0.10%.

16. Extruded product according to any of claims 1 to 15, **characterised in that** said product exhibits in temper T6511, measured on test pieces cut from a plane area of the profile,
a) a bending angle, determined at 130 °C by means of a three point bending test according to DIN 50 111 (section 3.1) on a specimen of 1.6 mm thickness and expressed as the mean value calculated from several individual measurements performed on specimens cut from different locations over the length of the profile, of at least 34°, and
b) a tensile yield strength (R_{p0.2}) of at least 720 MPa, and preferably a bending angle of at least 35° and a TYS of at least 750 MPa.

17. Extruded product according to any of claims 1 to 15, **characterised in that** said product exhibits in temper T76511, measured on test pieces cut from a plane area of the profile,
a) a bending angle, determined at 130 °C by means of a three point bending test according to DIN 50 111 (section 3.1) on a specimen of 1.6 mm thickness and expressed as the mean value calculated from several individual measurements performed on specimens cut from different locations over the length of the profile, of at least 37°, and
b) yield strength (R_{p0.2}) of at least 670 MPa.

18. Extruded product according to claim 17, wherein the stress corrosion resistance, determined by an EXCO test according to ASTM G34 in the T6511 temper on unmachined test pieces, is at least of level EB.

19. Structural aircraft member manufactured from a product according to any of claims 1 to 18.

20. Structural aircraft member according to claim 19, wherein said structural member is a fuselage stiffener.

21. Structural aircraft member according to claim 19, wherein said structural member is a seat track.

22. Seat track according to claim 21, having a ultimate tensile strength in the T76511 temper in the zone of fixation of the seats of at least 670 MPa, and preferably of at least 680 MPa.

23. Seat track according to either claim 21 or 22, **characterised in that** it has a tensile yield strength in the T76511 in the zone of fixation of the seats of at least 640 MPa and preferably of at least 660 MPa.

24. Structural aircraft member according to claim 19, wherein said structural member is a floor beam.

25. Aircraft comprising a fuselage assembled from a plurality of stiffeners and a plurality of sheets, wherein at least part of said stiffeners are structural members according to claim 19.

26. Fuselage structure assembled starting from a plurality of stiffeners according to claim 20 and a plurality of sheets, **characterised in that** for a spacing of said stiffeners of 200 mm and a stiffening ratio of 0.25, the stress intensity factor for a crack with a length of two stiffeners with the central stiffener broken is at least 5% lower than it would be with stiffeners made using the 2024 T3 alloy.

27. Fuselage structure assembled starting from a plurality of stiffeners according to claim 20 and a plurality of sheets, **characterised in that** the buckling stability of said stiffeners is improved by at least 15% compared with an identical structure including Z shaped stiffeners with the same geometry made using the 7150 T77511 alloy.

## Patentansprüche

1. Walz-, Strangpress- oder Schmiedeerzeugnis aus AIZnMgCu-Legierung, **dadurch gekennzeichnet, dass** es enthält (in Masseprozent):
a) Zn 8,3 -14,0 Cu > 0.6 - 2,0 Mg 0,5 - 4,5
Zr 0,03 - 0,15 Fe + Si < 0,25
b) mindestens ein aus der Gruppe bestehend aus Sc, Hf, La, Ti, Ce, Nd, Eu, Gd, Tb, Dy, Ho, Er, Y, Yb gewähltes Element, wobei der Gehalt eines jeden dieser Elemente, falls es gewählt wird, 0,02 bis 0,7 % beträgt,
c) Rest Aluminium und unvermeidbare Verunreinigungen,
und dass es folgende Bedingungen erfüllt:
d) Mg / Cu > 2,4 und
e) (7,9 - 0,4 Zn) > (Cu + Mg) > (6,4 - 0,4 Zn).

2. Erzeugnis nach Anspruch 1, **dadurch gekennzeichnet, dass** Mg / Cu > 2,8, bevorzugt > 3,5 und besonders bevorzugt > 4,0.

3. Erzeugnis nach Anspruch 1 oder 2, **dadurch gekennzeichnet, dass** die Massekonzentration der Elemente Sc, Hf, La, Ti, Ce, Nd, Eu, Gd, Tb, Dy, Ho, Er, Y, Yb insgesamt 1,5 % nicht überschreitet.

4. Erzeugnis nach irgendeinem der Ansprüche 1 bis 3, **dadurch gekennzeichnet, dass** aus der Gruppe bestehend aus Sc, Hf, La, Ti, Ce, Nd, Eu, Gd, Tb, Dy, Ho, Er, Y, Yb nur Titan gewählt wird.

5. Walz-, Strangpress- oder Schmiedeerzeugnis aus AIZnMgCu-Legierung, **dadurch gekennzeichnet, dass** es enthält (in Masseprozent):
a) Zn 9,5 -14,0 Cu > 0,6 - 2, 0
Mg 0,5 - 4,5 Fe + Si < 0,25
b) mindestens ein aus der Gruppe bestehend aus Zr, Sc, Hf, La, Ti, Ce, Nd, Eu, Gd, Tb, Dy, Ho, Er, Y, Yb, Cr, Mn gewähltes Element, wobei der Gehalt eines jeden dieser Elemente, falls es gewählt wird, 0,02 bis 0,7 % beträgt,
c) Rest Aluminium und unvermeidbare Verunreinigungen,
und dass es folgende Bedingungen erfüllt:
d) Mg / Cu > 2,4 und
e) (7,9 - 0,4 Zn) > (Cu + Mg) > (6,4 - 0,4 Zn).

6. Erzeugnis nach Anspruch 5, **dadurch gekennzeichnet, dass** die Massekonzentration der Elemente Zr, Sc, Hf, La, Ti, Ce, Nd, Eu, Gd, Tb, Dy, Ho, Er, Y, Yb insgesamt 1,5 % nicht überschreitet.

7. Erzeugnis nach einem der Ansprüche 1 bis 4, wobei Zn > 9,0 %.

8. Erzeugnis nach Anspruch 7, wobei Zn > 9,5 %.

9. Erzeugnis nach Anspruch 7, wobei der Zinkgehalt 9,0 % bis 11 % beträgt.

10. Erzeugnis nach irgendeinem der Ansprüche 1 bis 9, wobei Cu > 0,6 -1,2 % und Mg 2,5 - 3,4 % beträgt.

11. Erzeugnis nach irgendeinem der Ansprüche 1 bis 9, wobei Cu 0,8 - 1,5 % und Mg 2,2 - 3,0 % beträgt.

12. Erzeugnis nach irgendeinem der Ansprüche 1 bis 11, wobei Mg 0,5% 3,6 % beträgt.

13. Erzeugnis nach irgendeinem der Ansprüche 1 bis 12, wobei Mg > 1.95 + 0,5 (Cu - 2,3) + 0,16 (Zn - 6) + 1,9 (Si - 0,04).

14. Erzeugnis nach irgendeinem der Ansprüche 1 bis 13 wobei folgende Höchstkonzentrationen nicht überschritten werden:
Cr 0,40 Mn 0,60 Sc 0,50 Zr 0,15 Hf 0,60 Ti 0,15
Ce, Nd und Eu jeweils 0,35 und bevorzugt jeweils 0,30
Gd 0,35 Tb 0,35 Ho 0,40 Dy 0,40 Er 0,40 Yb 0,40 Y 0,20.

15. Erzeugnis nach irgendeinem der Ansprüche 1 bis 14 **dadurch gekennzeichnet, dass** es zusätzlich ein aus der Gruppe bestehend aus Ag, Sn, Cd, Ge, In gewähltes Element enthält, wobei der Gehalt eines jeden dieser Elemente, falls es gewählt wird, 0,02 % bis 0,15 % und bevorzugt 0,05 % bis 0,10 % beträgt.

16. Strangpresserzeugnis nach irgendeinem der Ansprüche 1 bis 15 **dadurch gekennzeichnet, dass** es im Zustand T6511, gemessen an aus einem flachen Abschnitt entnommenen Proben,
a) einen Biegewinkel, gemessen bei 130°C mit einem 3-Punkt-Biegetest nach DIN 50 111 (Abschnitt 3.1) an einer Probe von 1,6 mm Dicke und ausgedrückt als Mittelwert berechnet aus an verschiedenen, über die Länge des Profils verteilten Stellen entnommenen Proben durchgeführten Einzelberechnungen, von mindestens 34° und
b) eine Dehngrenze R_{p0,2} von mindestens 720 MPa,
und bevorzugt einen Biegewinkel von mindestens 35° und eine Dehngrenze von mindestens 750 MPa aufweist.

17. Strangpresserzeugnis nach irgendeinem der Ansprüche 1 bis 15 **dadurch gekennzeichnet, dass** es im Zustand T76511, gemessen an aus einem flachen Abschnitt entnommenen Proben,
a) einen Biegewinkel, gemessen bei 130°C mit einem 3-Punkt-Biegetest nach DIN 50 111 (Abschnitt 3.1) an einer Probe von 1,6 mm Dicke und ausgedrückt als Mittelwert berechnet aus an verschiedenen, über die Länge des Profils verteilten Stellen entnommenen Proben durchgeführten Einzelberechnungen, von mindestens 37° und bevorzugt mindestens 40° und
b) eine Dehngrenze R_{p0,2} von mindestens 670 MPa aufweist.

18. Strangpresserzeugnis nach Anspruch 17 **dadurch gekennzeichnet, dass** die Korrosionsfestigkeit, bestimmt nach dem EXCO-Test (Norm ASTM G34) im Zustand T6511 an unbearbeiteten Proben mindestens dem Niveau EB entspricht.

19. Strukturelement für Luftfahrzeuge, hergestellt aus einem Erzeugnis nach irgendeinem der Ansprüche 1 bis 18.

20. Strukturelement nach Anspruch 19 **dadurch gekennzeichnet, dass** das Element eine Rumpfverstärkung ist.

21. Strukturelement nach Anspruch 19 **dadurch gekennzeichnet, dass** das Element eine Sitzschiene ist.

22. Sitzschiene nach Anspruch 21 **dadurch gekennzeichnet, dass** ihre Bruchfestigkeit im Zustand T76511 im Befestigungsbereich der Sitze mindestens 670 MPa und bevorzugt mindestens 680 MPa beträgt.

23. Sitzschiene nach Anspruch 21 oder 22 **dadurch gekennzeichnet, dass** ihre Dehngrenze im Zustand T76511 im Befestigungsbereich der Sitze mindestens 640 MPa und bevorzugt mindestens 660 MPa beträgt.

24. Strukturelement nach Anspruch 19 **dadurch gekennzeichnet, dass** das Element ein Fußbodenprofil ist.

25. Luftfahrzeug mit einem aus einer Vielzahl von Versteifungen und einer Vielzahl von Blechen zusammengesetzten Rumpf, **dadurch gekennzeichnet, dass** mindestens ein Teil der Versteifungen Strukturelemente nach Anspruch 19.

26. Rumpfstruktur zusammengesetzt aus einer Vielzahl von Verstärkungen nach Anspruch 20 und einer Vielzahl von Blechen, **dadurch gekennzeichnet, dass** bei einem Abstand der Versteifungen von 200 mm und einem Versteifungsfaktor (Querschnitt der Versteifung/Gesamtquerschnitt) von 0,25 der Spannungsintensitätsfaktor für einen Riss mit einer Länge von zwei Versteifungen mit gebrochener Mittelversteifung um mindestens 5 % im Vergleich zu Versteifungen aus einer Legierung 2024 T3 reduziert ist.

27. Rumpfstruktur zusammengesetzt aus einer Vielzahl von Verstärkungen nach Anspruch 20 und einer Vielzahl von Blechen, **dadurch gekennzeichnet, dass** die Knickfestigkeit der Versteifungen um mindestens 15 % im Vergleich zu derselben Struktur mit Z-förmigen Versteifungen gleicher Geometrie aus einer Legierung 7150 T77511 verbessert ist.
